# EUROPÄISCHE PATENTSCHRIFT

(11) **EP 0 049 238 B1**
(45) Veröffentlichungstag und Bekanntmachung des Hinweises auf die Patenterteilung: **03.10.1984**
(21) Anmeldenummer: 81890155.5
(22) Anmeldetag: 24.09.1981
(51) Int. Cl.: B22D 11/128, B22D 11/16

(54) **Verfahren zur Steuerung des Strangabzuges**
Method of controlling the discharge of billets
Procédé de commande pour l'extraction de barres

(30) Priorität: 01.10.1980 DE 3037048
(43) Veröffentlichungstag der Anmeldung: 07.04.1982
(73) Patentinhaber: BÖHLER AKTIENGESELLSCHAFT, D-40549 Düsseldorf (DE)
(72) Erfinder: Ahrens, Max, Irvine California 92715 (US); Haissig, Manfred, Dipl.-Ing, D-4005 Meerbusch 1 (DE)
(74) Vertreter: Widtmann, Georg, Dr.

## Beschreibung

Die Erfindung bezieht sich auf ein Verfahren zur Steuerung des Strangabzuges aus einer mit einem Kühlmedium gekühlten horizontalen Stranggusskokille mit einem Material höherer Wärmeleitfähigkeit, wobei der Strang schrittweise aus der Kokille abgezogen wird und die Metallschmelze, z.B. Stahlschmelze, diskontinuierlich in die Kokille gelangt und nach Bildung einer Stranghaut der Strang erneut um einen Schritt abgezogen und sodann um einen Teilschritt zurückgeschoben wird.

Bei dem Horizontal-Strangguss wird aus einer feststehenden oder beweglichen horizontalen Kokille der sich bildende Strang bei höher schmelzenden Metallen schrittweise abgezogen. Zwischen den einzelnen Schritten wird entweder eine Stillstandszeit eingehalten oder der Strang um einen Teilschritt zurückgeschoben. Diese Vorgangsweise wird eingehalten, um ein Verschweissen der sich unmittelbar aus der Schmelze bildenden Stranghaut mit der bereits gebildeten und bereits einen Schritt abgezogenen Stranghaut zu bewirken. Wenn keine vollständige Verschweissung stattgefunden hat, so besteht die Gefahr, dass die Stranghaut am Beginn der Kokille verbleibt und zwischen dieser und der mit dem bereits teilweise verfestigten Strang abgezogenen Stranghaut flüssige Schmelze vorhanden ist, welche bei einem weiteren Strangabzug aus der Kokille austreten kann. Tritt ein sogenannter Durchbruch des Stranges wie oben beschrieben auf, so muss der Strangguss abgebrochen werden. Neben der erhöhten Unfallsgefahr tritt eine erhebliche Produktionsunterbrechung auf. Zur Vermeidung eines derartigen Strangdurchbruches ist bereits ein Verfahren zum Stranggiessen bekannt geworden, bei dem die Temperatur punktförmig an der Kokillenwandung unmittelbar beim Schmelzeneintritt in die Kokille gemessen wird. Fällt die Temperatur um 8°-25 °C unter eine vorbestimmte Temperatur, so wird der Strang solange stillgehalten, bis erneut ein Temperaturanstieg gemessen werden kann. Mit diesem Verfahren kann zwar eine Steuerung des Strangabzuges in Abhängigkeit von der Stranghautbildung durchgeführt werden, jedoch sind die Verzögerungen zwischen Nichtverschweissen der Stranghautabschnitte und dem Messen des Temperaturabfalles so gross, dass trotzdem ein Durchbruch der Schmelze aus der Kokille nicht mit Sicherheit verhindert werden kann. Nachteilig bei diesem Verfahren ist, dass die Temperatur an der Wand der Kokille gemessen wird und diese jedoch in Abhängigkeit von der zum Messpunkt gelangenden Wärmemenge steht. Die Wärmemenge gelangt nicht durch Wärmestrahlung, sondern durch Wärmeleitung, welche eine erhebliche Zeit in Anspruch nimmt, zum Messpunkt.

Ein weiteres Verfahren zum schrittweisen Abziehen des Stranges aus einer horizontalen Stranggiesskokille wird aus der DE-PS 23 40 636 bekannt, wobei der Strangabzug bzw. die Strangstillstandszeiten über das Motordrehmoment gesteuert werden. Bei dieser Steuerung wird davon ausgegangen, dass bei ungenügender Abkühlung der Stranghaut diese noch an der Kokillenwandung anliegt und daher einen grösseren Widerstand beim Abziehen bewirkt. Nachteilig bei diesem Verfahren ist, dass bei einem Nichtverschweissen der frisch gebildeten Stranghaut mit der abzuziehenden Stranghaut kein grösserer Widerstand, sondern nur ein nennenswert kleinerer Widerstand dem Abzug entgegensteht, sodass auch hier die Gefahr besteht, dass die Schmelze aus der Kokille austreten kann.

In der DE-AS 25 02 868 ist ein Verfahren zur Regelung des Stranggiessens von Stahl beschrieben, bei dem ein Strangabzug in Abhängigkeit von einer Dehnung der Kokille gesteuert wird. Nachteil des Verfahrens ist, dass es auf die Gefahr eines Strangbruches und dessen Verhinderung keinerlei Rücksicht nimmt.

Die Erfindung hat sich zur Aufgabe gestellt, ein Verfahren zur Steuerung des Strangabzuges zu schaffen, bei dem die o.a. Nachteile vermieden werden, und das einfach in der Durchführung ist.

Das erfindungsgemässe Verfahren besteht im wesentlichen darin, dass der Strangabzug in Abhängigkeit von der Dehnung bzw. Kontraktion der mit der Stranghaut in Kontakt stehenden Kokillenwandung gesteuert und bei beginnendem Strangdurchbruch der Strang zurückgeschoben wird, bis ein Verschweissen des in der Kokille stehengebliebenen Stranghautabschnittes mit der restlichen Stranghaut erfolgt ist. Die Dehnung bzw.

Kontraktion wird durch Kräfte bewirkt. Diese Kräfte pflanzen sich zum Unterschied von Wärme sofort in einen Bereich fort, wo sie messtechnisch erfasst werden können, u.zw. zu einem Zeitpunkt, zu dem am Messort noch keine Temperaturänderung eingetreten ist. Zusätzlich wird ein sicheres Verschweissen der in der Kokille stehengebliebenen Stranghaut mit jener des abgezogenen Stranges bewirkt, wobei eine Beschädigung der Düsensteine vermieden wird.

Um eine möglichst frühzeitige Registrierung des Strangdurchbruches zu ermöglichen, wird der Strangabzug in Abhängigkeit von der Dehnung bzw. Kontraktion der mit der Metallschmelze bzw. Stranghaut alternierend in Kontakt stehenden Kokillenwandung gesteuert.

Besonders vorteilhaft kann die Messung der Dehnung bzw. Kontraktion im vom Kühlmedium durchflossenen Raum durchgeführt werden, da dort die Messung besonders einfach bei annähernd konstanter Temperatur durchgeführt werden kann.

Im folgenden wird das erfindungsgemässe Verfahren an Hand der Zeichnung näher erläutert:
Es zeigen Fig. 1 eine Horizontalstranggussanlage mit einem Dehnungsmessstreifen im Schnitt,
Fig. 2 ein Diagramm, in welchem die Dehnung bzw. Kontraktion beim Strangabzug im zeitlichen Verlauf dargestellt ist und
Fig. 3 ein Blockschema der Steuerung.

Bei der in Fig. 1 dargestellten horizontalen Stranggussanlage bedeutet 1 den Schmelzenbehälter, welcher einen Kanal 2 aufweist. Zwischen diesem und der Kokille 3 ist ein zweiteiliger Düsenstein 4 und 5 angeordnet, durch welchen die Schmelze vom Schmelzenbehälter in die Kokille gelangt. Der Düsenstein 5 reicht mit seinem zylindrischen Fortsatz in den Kanal 2, wohingegen der Düsenstein 4 ein kegelförmiges Lumen aufweist, das in den Kokillenhohlraum mündet. Die Kokille ist über Schrauben (nicht dargestellt) mit dem Schmelzengefäss lösbar verbunden. Sie weist einen vom Kühlwasser durchflossenen Mantel 6 auf, wobei der Zu- bzw. Ablauf durch die Rohrstutzen 7 und 8 erfolgt. Weiters ist eine Abzugsrolle 9 vorgesehen, die von einem nicht dargestellten Motor angetrieben wird. Der Strang 10 wird durch die schwenkbar gelagerte Rolle 11 und die Druckfeder 12 gegen die Abzugsrolle 9 gepresst. Der Strang weist, wie strichliert dargestellt, eine äussere, bereits verfestigte Stranghaut auf, innerhalb welcher noch flüssige Schmelze vorhanden ist. Die Stranghaut wird unmittelbar nach dem Düsenstein 4 gebildet, wobei jeweils bei einem Abzugsschritt die flüssige Schmelze an die Kokillenwandung gelangt, diese somit erwärmt und ausdehnt. Während eines Schrittes wird jeweils ein Stranghautring gebildet, welcher eine Verjüngung aufweist. In diesem Bereich ist im vom Kühlwasser durchflossenen Mantel 6 an der die Stranghaut formenden Wandung ein Dehnungsmessstreifen 13 angeordnet. Dieser Dehnungsmessstreifen ist in Strangquerrichtung angeordnet. Diese Anordnung ist insbesondere für kleine zu formende Stränge und kleine Schrittlängen von Vorteil. Der Dehnungsmessstreifen ist auf der Oberfläche der Wandung angelötet bzw. angeschweisst und mit einem Epoxiharz umhüllt. Er weist eine nach aussen führende Stromleitung (nicht dargestellt) auf. Am Ende eines nach vorwärts gerichteten Abzugschrittes wird der Strang um einen Teilschritt, der etwa 10% des nach vorwärts gerichteten Schrittes beträgt, zurückgeschoben, wodurch einerseits die Längenschrumpfung des Stranges, welche durch das Abkühlen desselben verursacht wird, ausgeglichen wird und weiters ein Zusammenstossen der Stranghaut erreicht ist. Tritt kein Verschweissen der Stranghautabschnitte ein, so verbleibt ein Stranghautabschnitt im Bereich der ersten Verfestigung, wohingegen die weiteren Stranghautabschnitte mit dem Strang abgezogen werden, wodurch die flüssige Schmelze auch ausserhalb jenes Bereiches an die Kokillenwandung gelangt, in welchem üblicherweise die Stranghaut gebildet wird. Es wird somit, wenn in diesem weiteren Bereich, wo üblicherweise keine Schmelze an die Wandung gelangt, die Wandung durch die Wärmedehnung stärker gedehnt als üblich, sodass dort Spannungen gemessen werden können, die üblicherweise nicht vorhanden sind. Im Bereich, in dem die Stranghaut gebildet wird, erfolgt jedoch eine weitere Kühlung des Stranghautabschnittes, sodass eine weitere Kontraktion der inneren Kokillenwandung bewirkt wird, wodurch eine Reduktion der Spannung eintritt.

In Fig. 2a bzw. 2b sind die typischen Zeit- und Spannungsverläufe angegeben. Zur besseren Vorstellung ist an Stelle der Spannung die Längenänderung, u.zw. an der Aussenseite der Kokillenwandung gezeigt. Das Diagramm der Fig. 2a bezieht sich auf ein Messergebnis, das erhalten wird, wenn der Dehnungsmessstreifen bzw. der druckempfindliche Quarzkristall in einem Bereich angeordnet ist, in dem bei einem störungsfreien Strangguss keine Schmelze an die Innenwandung kommt. Ein derartiger störungsfreier Verlauf ist im Bereich x angegeben. Der Schritt dauert jeweils eine Sekunde, wobei entsprechend der eingetretenen Verjüngung in den jeweiligen Stranghautabschnitten jeweils eine geringfügige Änderung der Dehnung erfolgt, wie sie im Bereich x durch die jeweiligen Maxima dargestellt ist. Der Bereich x ist für einen beginnenden Strangdurchbruch signifikant, bei welchem die flüssige Schmelze an die Innenwandung der Kokille gelangt und so eine grössere Dehnung derselben bewirkt. Ausgelöst von der unmittelbaren Dehnungsanzeige wird der gesamte Strang zurückgeschoben, bis ein Verschweissen des in der Kokille stehengebliebenen Stranghautabschnittes mit der restlichen Stranghaut erfolgt ist, welches mit weniger als einem Schritt zurück in der Regel erreicht werden kann. Dieses Zurückschieben ist im Abschnitt x ₃ dargestellt. Nach dem Verschweissen der Stranghautabschnitte erfolgt wieder der übliche Strangabzug.

Bei dem in Fig. 2b dargestellten Diagramm sind die Spannungszustände an der Kokillenaussenwandung durch Angabe der Längenänderung im Bereich der Stranghautbildung dargestellt. Der Abschnitt x₁ bezieht sich auf einen störungsfreien Strangabzug, wobei bei Abzug des neu gebildeten Stranghautabschnittes Schmelze an die Kokillenwandung gelangt, wodurch eine Spannung an der Aussenwandung bedingt ist, welche durch die gleichzeitige Abkühlung stetig abgebaut wird. Sodann wird der Strang um ca. ¹/₁₀ des Schrittes zurückbewegt, sodass die Spannungsänderung durch den willkürlich festgelegten Nullpunkt in den negativen Bereich gelangt. Es wird der Strang sofort wieder abgezogen, worauf flüssige Schmelze erneut zur Kokillenwandung gelangt. Bleibt der neu gebildete Stranghautabschnitt jedoch in der Kokille stehen und wird nicht gemeinsam mit dem übrigen Strang abgezogen, so erfolgt, wie im Abschnitt x ₂ dargestellt, ein weiterer Abbau der Spannungen, d.h. Kontraktion der Kokillenwandung, welche erst mit Einleiten des Zurückschiebens, das im Abschnitt x ₃ dargestellt ist, zum früheren, bereits im Bereich x₁ dargestellten Spannungsverlauf, führt.

Der Dehnungs- bzw. Spannungsmessstreifen kann, wie aus den Ausführungen ersichtlich, in jedem beliebigen Bereich angeordnet werden, da ein Durchbruch des Stranges ein besonders signifikantes Ereignis darstellt, durch welches der normale Spannungsänderungsverlauf geändert wird.

In Fig. 3 bedeutet 14 die formende Kokillenwandung, welche vom Mantel 6 umgeben ist, wobei der Zwischenraum vom Kühlwasser durchflossen ist. Auf dieser Wandung 14 sind zwei Dehnungsmessstreifen 13 angeordnet, von welchen einer die Spannung bzw. Dehnung in Längs- und der weitere in Querrichtung zum Strang misst. Die Dehnungsmessstreifen sind mit einer Stromquelle über Widerstände R1 und R2 verbunden. Der fliessende Strom wird im Verstärker V verstärkt und im Oszillographen O dargestellt Der Oszillograph weist einen weiteren Eingang für die Steuerimpulse der Antriebssteuerung A auf. Die Impulse aus dem Verstärker gehen weiters zu einem Wellenanalysator W, in welchem bei Überschreiten bzw. Unterschreiten eines Schwellenwertes ein akustischer Signalgeber S betätigt wird und weiters an die Antriebssteuerung ein Signal abgegeben wird, wodurch der Abzugsmotor M den Strang um weniger als eine Schrittlänge zurückschiebt.

## Patentansprüche

1. Verfahren zur Steuerung des Strangabzuges aus einer mit einem Kühlmedium gekühlten horizontalen Stranggusskokille mit einem Material höherer Wärmeleitfähigkeit, wobei der Strang schrittweise aus der Kokille abgezogen wird und die Metallschmelze, vorzugsweise Stahlschmelze, diskontinuierlich in die Kokille gelangt und nach Bildung einer Stranghaut der Strang erneut um einen Schritt abgezogen und sodann um einen Teilschritt zurückgeschoben wird, dadurch gekennzeichnet, dass der Strangabzug in Abhängigkeit von der Dehnung bzw. Kontraktion der mit der Stranghaut in Kontakt stehenden Kokillenwandung gesteuert und bei beginnendem Strangdurchbruch der Strang zurückgeschoben wird, bis ein Verschweissen des in der Kokille stehengebliebenen Stranghautabschnittes mit der restlichen Stranghaut erfolgt ist.

2. Verfahren nach Anspruch 1, dadurch gekennzeichnet, dass der Strangabzug in Abhängigkeit von der Dehnung bzw. Kontraktion der mit der Metallschmelze oder Stranghaut alternierend in Kontakt stehenden Kokillenwandung gesteuert wird.

3. Verfahren nach Anspruch 1 oder 2, dadurch gekennzeichnet, dass die Messung der Dehnung bzw. Kontraktion im vom Kühlmedium durchflossenen Raum durchgeführt wird.

## Revendications

1 ) Procédé de commande de l'extraction de la barre d'une lingotière horizontale de coulée continue refroidie par un agent de refroidissement et comportant un matériau de plus grande conductibilité thermique, la barre étant extraite pas à pas de la lingotière et le bain de métal, par exemple le bain d'acier, arrivant de façon discontinue dans la lingotière, la barre étant à nouveau extraite d'un pas après la formation d'une peau de coulée et étant ensuite repoussée d'une fraction de pas caractérisé par le fait que l'on commande l'extraction de la barre sous la dépendance de la dilatation ou de la contraction de la paroi de la lingotière qui est en contact avec la peau de coulée et que lorsqu'une percée de la barre commence, on repousse la barre jusqu'à ce qu'un soudage du tronçon de peau de coulée resté dans la lingotière avec le reste de la peau de coulée se soit effectué.

2) Procédé selon la revendication 1, caractérisé par le fait que l'on commande l'extraction de la barre sous la dépendance de la dilatation ou de la contraction de la paroi de la lingotière, qui est alternativement en contact avec le bain métallique ou la peau de coulée.

3) Procédé selon l'une des revendications 1 et 2, caractérisé par le fait que l'on effectue la mesure de la dilatation ou de la contraction dans l'espace parcouru par l'agent de refroidissement.

## Claims

1. A method of controlling the billet withdrawal from a horizontal continous casting mould cooled by a coolant and having a material of relatively high heat conductivity, in which the billet is withdrawn step-wise from the mould and the molten metal, preferably molten steel, arrives discontinuously in the mould and after the formation of a billet skin the billet is once again withdrawn by one step and then pushed back by part of a step, characterized in that the billet withdrawal is controlled as a function of the expansion or contraction of the mould wall in contact with the billet skin and as rupture of the billet begins the billet is pushed back until the portion of the billet skin remaining in the mould is welded to the rest of the billet skin.

2. A method according to Claim 1, characterized in that the billet withdrawal is controlled as a function of the expansion or contraction of the mould wall alternately in contact with the molten metal or billet skin.

3. A method according to Claim 1 or 2, characterized in that the measurement of the expansion or contraction takes place in the space through which the coolant passes.
